# EUROPÄISCHE PATENTSCHRIFT

(11) **EP 1 796 076 B1**
(45) Veröffentlichungstag und Bekanntmachung des Hinweises auf die Patenterteilung: **02.07.2008**
(21) Anmeldenummer: 06019834.8
(22) Anmeldetag: 22.09.2006
(51) Int. Cl.: G10K 9/122

(54) **Verfahren zur Herstellung eines Ultraschallsensors und entsprechender Ultraschallsensor**
Method for manufacturing an ultrasonic sensor and corresponding ultrasonic sensor
Procédé de fabrication d'un capteur à ultrasons et capteur à ultrasons correspondant

(30) Priorität: 10.12.2005 DE 102005059146
(43) Veröffentlichungstag der Anmeldung: 13.06.2007
(73) Patentinhaber: Valeo Schalter und Sensoren GmbH, 74321 Bietigheim-Bissingen (DE)
(72) Erfinder: Wehling, Hans-Wilhem, 74074 Heilbronn (DE); Kupfernagel, Uwe, 71665 Vaihingen (DE); Grüdl, Dietmar, 71706 Markgröningen (DE); Jung, Thomas, 74199 Untergruppenbach (DE); Gotzig, Heinrich, Dr., 74081 Heilbronn (DE)
(74) Vertreter: Thielking, Klaus

(56) Entgegenhaltungen:
- WO-A-03/045586
- WO-A-20/06000494
- DE-A1- 10 235 844
- US-A1- 5 479 377
- WONDRIS E F: "Surface coating" INTERNET CITATION, [Online] 2005, XP002344583 Gefunden im Internet: URL:http://search.eb.com/eb/article_81466> [gefunden am 2005-09-13]

## Beschreibung

Die Erfindung betrifft ein Verfahren zur Herstellung eines Ultraschallsensors mit einer Membran zur Erzeugung von Ultraschallsignalen, wobei die Membran einen Membranboden aufweist, auf den eine Oberflächenbeschichtung aufgetragen wird, die eine Chromschicht umfasst.

Aus der WO 03/045586 A ist ein Ultraschallwandler bekannt geworden, der eine Nickelbeschichtung aufweist. Aus der nicht vorveröffentlichten WO A 2006/000494 A sind Ultraschallsensoren bekannt, die neben einer Chrombeschichtung eine Nickelschicht aufweisen.

Bekannte Ultraschallsensoren weisen eine Membran auf, die üblicherweise topfförmig ausgebildet ist und einen Membranboden aufweist, der über einen Piezo-Wandler in Schwingung versetzt wird, so dass der Membränboden Ultraschallsignale aussenden und empfangen kann. Die Oberflächenbeschichtung dient einerseits zum Schutz des Membranbodens und hat andererseits den Zweck, den Ultraschallsensor optisch möglichst unauffällig in eine Einbauumgebung am Kraftfahrzeug integrieren zu können.

Ein Ultraschallsensor sollte einen möglichst hohen Wirkungsgrad haben, um gute Reichweiten erzielen zu können. Ferner ist eine gute Haltbarkeit der Chromschicht erwünscht, die auch nach langem Gebrauch in teilweise aggressiver Umgebung optisch gefällig ist.

Hiervon ausgehend liegt der vorliegenden Erfindung die Aufgabe zugrunde, ein Verfahren zur Herstellung eines Ultraschallsensors vorzuschlagen, mit dem ein Ultraschallsensor geschaffen werden kann, der einen hohen Wirkungsgrad aufweist und der dauerhaft hohen optischen Ansprüchen genügt.

Diese Aufgabe wird erfindungsgemäß mit einem Verfahren gemäß dem Anspruch 1 gelöst.

Es hat sich herausgestellt, dass mit einer zwischen dem Membranboden und der Chromschicht angeordneten Nickelschicht ein Verbund geschaffen werden kann, dessen Chromschicht sehr dauerhaltbar ist. Dies liegt daran, dass die harte und spröde Chromschicht auf die weichere und duktile Nickelschicht aufgetragen wird.

Im Rahmen der Erfindung konnte festgestellt werden, dass vergleichsweise geringe Änderungen der Dicken des Membranbodens und/oder von wenigstens einer Schicht der Oberflächenbeschichtung große Einflüsse auf die Eigenfrequenz des Verbundes aus Membranboden, Nickelschicht und Chromschicht haben. Die Eigenfrequenz des Membranbodens ist diejenige Frequenz, die bei einer Anregung durch den Piezo-Wandler zur höchsten Amplitude des Verbundes führt, um entsprechend starke Ultraschallsignale zu erzeugen.

Um eine beispielsweise durch den Piezo-Wandler vorgegebene Eigenfrequenz einstellen zu können, genügt es, die Dicke des Membranbodens und/oder wenigstens einer Schicht der Oberflächenbeschichtung geringfügig zu ändern oder gleich so herzustellen, dass sich die vorgegebene Eigenfrequenz einstellt.

Nach einer Ausführungsform der Erfindung wird die Dicke der Nickelschicht angepasst. Es hat sich herausgestellt, dass bei einer vergleichsweise dünnen Oberflächenbeschichtung die Dicke der Nickelschicht die sich einstellende Eigenfrequenz des Verbundes aus Membranboden, Nickelschicht und Chromschicht um bis zu 10 % beeinflussen kann. Da die Nickelschicht im Vergleich zur Chromschicht vergleichsweise duktil und weich ist, eignet sich diese besonders gut zur Einstellung der Eigenfrequenz.

Alternativ oder zusätzlich kann die Eigenfrequenz des Verbundes eingestellt werden, indem von dem mit der Oberflächenbeschichtung versehenen Membranboden auf der der Oberflächenbeschichtung abgewandten Seite Material abgetragen wird. Bereits der Abtrag von vergleichsweise wenig Material hat einen hohen Einfluss auf die Eigenfrequenz des Verbundes aus Membranboden, Nickelschicht und Chromschicht. Somit ist es möglich, die einzelnen Schichten der Oberflächenbeschichtung mit groben Toleranzen behaftet aufzutragen, die sich einstellende Eigenfrequenz zu messen und danach durch Abtrag von Material aus dem Membranboden die Eigenfrequenz zu beeinflussen. Durch den Abtrag des Materials wird die Eigenfrequenz reduziert.

Nach einer Weiterbildung der Erfindung ist die Nickelschicht mehrlagig. Dies ermöglicht es, die Oberflächenqualität des Ultraschallsensors weiter zu verbessern. So kann beispielsweise auf den Membranboden eine erste Lage der Nickelschicht galvanisch unter Verwendung eine Sulfamat-Elektrolyts aufgetragen werden. Der Vorteil hierbei ist, dass mit vergleichsweise hohen Stromdichten gearbeitet werden kann, so dass in relativ kurzer Zeit eine vergleichsweise dicke erste Lage der Nickelschicht aufgetragen werden kann.

Um die optischen Eigenschaften des Ultraschallsensors weiter zu verbessern, wird vorgeschlagen, dass eine zweite Lage der Nickelschicht galvanisch unter Verwendung eines Glanznickel-Elektrolyts aufgetragen wird. Mit einer solchen zweiten Lage können kleinere Unebenheiten der ersten Lage der Nickelschicht ausgeglichen werden, so dass die Oberfläche insgesamt eingeebnet ist. Entsprechende Elektrolyte sind beispielsweise in "Ullmanns Enzyklopädie der technischen Chemie", Band 12, Ausgabe 1976, Seite 182 f. beschrieben. Mit diesen Elektrolyten können sehr glatte und vergleichsweise harte Oberflächenschichten geschaffen werden, die auch guten Korrosionsschutz bieten. Eine solche Oberflächenschicht ist als Trägerlage für eine hierauf aufsetzende Chromschicht gut geeignet. Diese Chromschicht kann auf einer solchen Trägerlage sehr dünn ausgebildet sein. Dies hat den Vorteil, dass das spröde Chrommaterial bei einem Schwingen des Membranbodens und den damit verbundenen Verformungen weniger mechanischen Belastungen ausgesetzt wird als bei Verwendung einer vergleichsweise dicken Chromschicht. Bei einer solchen dicken Chromschicht entstehen bei Verformung des Membranbodens höhere Eigenspannungen, die eine Rissbildung innerhalb der Chromschicht bewirken können.

Nach einer Ausführungsform der Erfindung weist die Nickelschicht eine Dicke von 40 µm bis 100 µm auf. Dicken innerhalb dieses Intervalls bieten einen guten Kompromiss aus schnellem und einfachem Materialauftrag, Dauerhaltbarkeit und der Möglichkeit, die Eigenfrequenz des Verbundes aus Membranboden, Nickelschicht und Chromschicht zu beeinflussen.

Nach einer Weiterbildung der Erfindung beträgt die Dicke der ersten Lage der Nickelschicht zwischen 50 % und 90 % der Dicke der Nickelschicht. In entsprechender Weise kann die Dicke der zweiten Lage der Nickelschicht zwischen 10 % und 50 % der Nickelschicht betragen. In einer bevorzugten Ausführungsform beträgt die Dicke der ersten Lage der Nickelschicht 70 % und die Dicke der zweiten Lage der Nickelschicht 30 %.

Die Chromschicht kann galvanisch aufgetragen werden. Die Dicke der Chromschicht kann dabei weniger als 10 µm, vorzugsweise weniger als 3 µm, weiter vorzugsweise in etwa 1 µm betragen.

Die Erfindung betrifft auch einen Ultraschallsensor, der nach einem der beschriebenen Verfahren hergestellt ist.

Weitere Vorteile, Merkmale und Einzelheiten der Erfindung ergeben sich aus der nachfolgenden Beschreibung, in der unter Bezugnahme auf die Zeichnung ein besonders bevorzugtes Ausführungsbeispiel im Einzelnen beschrieben ist. Dabei können die in der Zeichnung gezeigten sowie in den Ansprüchen sowie in der Beschreibung erwähnten Merkmale jeweils einzeln für sich oder in beliebiger Kombination erfindungswesentlich sein. In der Zeichnung zeigen:
- Figur 1: eine geschnittene Seitenansicht einer Membran eines Ultraschallsensors;
- Figur 2: eine vergrößerte Ansicht des Schichtaufbaus des Membranbodens der in Figur 1 dargestellten Membran; und
- Figur 3: eine perspektivische Ansicht eines Ultraschallsensors mit einer Membran gemäß Figuren 1 und 2.

In Figur 1 ist eine Membran insgesamt mit dem Bezugszeichen 2 bezeichnet. Diese ist im Wesentlichen topfförmig ausgebildet und weist einen kreisscheibenförmigen Membranboden 4 auf, an den sich seitlich ein ringförmiger Mantel 6 anschließt. Der Mantel 6 begrenzt auf seiner Innenseite einen zylindrischen Hohlraum 8, der auch von der Unterseite 10 des Membranbodens 4 begrenzt ist.

In dem Hohlraum 8 kann ein Piezo-Wandler angeordnet werden, der in Anlage mit der Unterseite 10 des Membranbodens 4 steht. Der Piezo-Wandler kann somit bei entsprechender elektrischer Ansteuerung den Membranboden 4 in Schwingung versetzen.

Der Membranboden 4 weist auf der der Unterseite 10 abgewandten Seite eine Sichtseite 12 auf, die bei Einbau in einen Ultraschallsensor und Montage dieses Ultraschallsensors an einem Fahrzeug sichtbar ist. An die Sichtseite 12 schließt sich eine äußere Mantelfläche 13 an. Die Sichtseite 12 und die Mantelfläche 13 sind mit einer Oberflächenbeschichtung versehen, deren Aufbau im Folgenden mit weiterem Bezug auf Figur 2 beschrieben ist. Auf den Membranboden 4 bzw. auf die Mantelfläche 13 wird im Anschluss an eine chemische Reinigung der Membran 2 eine erste Lage 14 einer Nickelschicht aufgetragen, vorzugsweise galvanisch und unter Verwendung eines Sulfamat-Elektrolyts. Auf diese erste Lage 14 wird eine zweite Lage 16 der Nickelschicht aufgetragen, vorzugsweise galvanisch und unter Verwendung eines Glanznickel-Elektrolyts. Die Lagen 14 und 16 bilden gemeinsam eine Nickelschicht 18. Auf die Schicht 18 wird eine Chromschicht 20 aufgetragen. Die Dicke 22 der Chromschicht 20 ist vergleichsweise gering und beträgt wenige µm, vorzugsweise 1 bis 2 µm. Die Dicke 24 der Nickelschicht 18 kann zwischen 40 und 100 µm betragen, insbesondere 50 µm. Die Dicke 26 des Membranbodens 4 beträgt einige 100 µm. Die Dicke 28 der ersten Lage 14 der Nickelschicht 18 beträgt zwischen 50 % und 90 % der Dicke der Nickelschicht 18, vorzugsweise 70 %. Entsprechend beträgt die Dicke 30 der zweiten Lage 16 der Nickelschicht 18 vorzugsweise 10 % bis 50 %, insbesondere 30 % der Dicke 24 der Nickelschicht 18.

Durch die Wahl der Dicke 24 der Nickelschicht 18 und/oder durch den Abtrag von Material an der Unterseite 10 des Membranbodens 4 kann die Eigenfrequenz des Verbundes aus Membranboden 4, Nickelschicht 18 und Chromschicht 20 eingestellt werden.

Figur 3 zeigt einen Ultraschallsensor 32 mit einer Membran 2, die den mit Bezug auf Figuren 1 und 2 beschriebenen Aufbau aufweist. Der Ultraschallsensor 32 weist einen seitlichen Steckanschluss 34 auf, ein Kopfteil 36, das ein Gehäuse 38 umfasst, in dem die Membran 2 gelagert ist. Dabei umgibt das Gehäuse 38 den Mantel 6 in seitlicher Richtung; die Sichtseite 12 der Membran 2 bleibt unverdeckt, so dass Ultraschallsignale ausgesendet werden können.

## Patentansprüche

1. Verfahren zur Herstellung eines Ultraschallsensors (32) mit einer Membran (2) zur Erzeugung von Ultraschallsignalen, wobei die Membran (2) einen Membranboden (4) aufweist, auf den eine Oberflächenbeschichtung aufgetragen wird, die eine Chromschicht (20) umfasst, wobei zwischen dem Membranboden (4) und der Chromschicht (20) eine Nickelschicht (18) angeordnet wird, **dadurch gekennzeichnet, dass** die Dicke (26) des Membranbodens (4) und/oder die Dicke (22, 24) wenigstens einer Schicht (18, 20) der Oberflächenbeschichtung so beeinflusst wird, dass eine vorgegebene Eigenfrequenz des Verbundes aus Membranboden (4), Nickelschicht (18) und Chromschicht (20) eingestellt wird, wobei hierzu die Dicke (24) der Nickelschicht (18) angepasst wird und/oder von dem mit der Oberflächenbeschichtung versehenen Membranboden (4) auf der der Oberflächenbeschichtung abgewandten Seite (10) Material abgetragen wird.

2. Verfahren nach Anspruch 1, **dadurch gekennzeichnet, dass** die Nickelschicht (18) mehrlagig ist.

3. Verfahren nach Anspruch 2, **dadurch gekennzeichnet, dass** auf den Membranboden (4) eine erste Lage (14) der Nickelschicht (18) galvanisch unter Verwendung eines Sulfamat-Elektrolyts aufgetragen wird.

4. Verfahren nach Anspruch 3, **dadurch gekennzeichnet, dass** auf die erste Lage (14) der Nickelschicht eine zweite Lage (16) der Nickelschicht (18) galvanisch unter Verwendung eines Glanznickel-Elektrolyts aufgetragen wird.

5. Verfahren nach mindestens einem der vorhergehenden Ansprüche, **dadurch gekennzeichnet, dass** die Nickelschicht (18) eine Dicke (24) von 40 µm bis 100 µm aufweist.

6. Verfahren nach mindestens einem der vorhergehenden Ansprüche 2 bis 5, **dadurch gekennzeichnet, dass** die Dicke (28) der ersten Lage (14) der Nickelschicht (18) zwischen 50 und 90% der Dicke (24) der Nickelschicht (18) beträgt.

7. Verfahren nach mindestens einem der Ansprüche 2 bis 6, **dadurch gekennzeichnet, dass** die Dicke (30) der zweiten Lage (16) der Nickelschicht (18) zwischen 10% und 50% der Dicke (24) der Nickelschicht (18) beträgt.

8. Verfahren nach mindestens einem der vorhergehenden Ansprüche, **dadurch gekennzeichnet, dass** die Chromschicht (20) galvanisch aufgetragen wird.

9. Ultraschallsensor (32) mit einer Membran (2) zur Erzeugung von Ultraschallsignalen, wobei die Membran (2) einen Membranboden (4) aufweist, auf den eine Oberflächenbeschichtung aufgetragen ist, die eine Chromschicht (20) umfasst, wobei zwischen dem Membranboden (4) und der Chromschicht (20) eine mehrlagige Nickelschicht (18) angeordnet ist, **dadurch gekennzeichnet, dass** eine vorgegebene Eigenfrequenz des Verbundes aus Membranboden (4), Nickelschicht (18) und Chromschicht (20) gemäß dem Verfahren nach mindestens einem der vorhergehenden Ansprüche eingestellt ist , wobei die Dicke (28) der ersten auf den Membranboden aufgetragenen Lage (14) der Nickelschicht (18) zwischen 50 und 90% der Dicke (24) der Nickelschicht (18) beträgt.

## Claims

1. A method for producing an ultrasonic sensor (32), having a diaphragm (2) for the generation of ultrasonic signals, wherein the diaphragm (2) has a diaphragm base (4), to which a surface coating is applied, which consists of a chromium layer (20), wherein a nickel layer (18) is arranged between the diaphragm base (4) and the chromium layer (20), **characterized in that** the thickness (26) of the diaphragm base (4) and/or the thickness (22, 24) of at least one layer (18, 20) of the surface coating is influenced in such a way that a predefined natural frequency of the composition consisting of the diaphragm base (4), nickel layer (18) and chromium layer (20) is adjusted, wherein for this purpose the thickness (24) of the nickel layer (18) is matched, and/or material is removed from the diaphragm base (2) provided with the surface coating on the side (10) facing away from the surface coating.

2. The method in accordance with claim 1, **characterized in that** the nickel layer (18) consists of several layers.

3. The method in accordance with claim 2, **characterized in that** a first layer (14) of the nickel layer (18) is galvanically applied to the diaphragm base (2) by employing a sulfamate electrolyte.

4. The method in accordance with claim 3, **characterized in that** a second layer (16) of the nickel layer (18) is galvanically applied to the first layer (14) of the nickel layer by employing a bright nickel electrolyte.

5. The method in accordance with at least one of the preceding claims, **characterized in that** the nickel layer (18) has a thickness (24) of 40 µm to 100 µm.

6. The method in accordance with at least one of the preceding claims, **characterized in that** the thickness (28) of the first layer (14) of the nickel layer (18) lies between 50 and 90% of the thickness (24) of the nickel layer (18).

7. The method in accordance with at least one of claim 2 to 6, **characterized in that** the thickness (30) of the second layer (16) of the nickel layer (18) lies between 10 and 50% of the thickness (24) of the nickel layer (18).

8. The method in accordance with at least one of the preceding claims, **characterized in that** the chromium layer (20) is galvanically applied.

9. An ultrasonic sensor (32), having a diaphragm (2) for the generation of ultrasonic signals, wherein the diaphragm (2) has a diaphragm base (4), to which a surface coating is applied, which consists of a chromium layer (20), wherein a multi-layered nickel layer (18) is arranged between the diaphragm base (4) and the chromium layer (20), **characterized in that** a predefined natural frequency of the composition consisting of the diaphragm base (4), nickel layer (18) and chromium layer (20) in accordance with the method of at least one of the preceding claims is set, wherein the thickness (28) of the first layer (14) of the nickel layer (18) applied to the diaphragm base lies between 50 and 90% of the thickness (24) of the nickel layer (18).

## Revendications

1. Procédé pour fabriquer un capteur d'ultrasons (32) avec une membrane (2) pour générer des signaux ultrasonores, la membrane (2) présentant un fond de membrane (4), sur lequel est appliqué un revêtement de surface, laquelle comporte une couche de chrome (20), une couche de nickel (18) étant disposée entre le fond de membrane (4) et la couche de chrome (20) **caractérisé en ce que** l'épaisseur (26) du fond de membrane (4) et/ou l'épaisseur (22, 24) d'au moins une couche (18, 20) du revêtement de surface est influencée de telle sorte qu'une fréquence propre prédéfinie de l'assemblage constitué du fond de membrane (4), de la couche de nickel (18) et de la couche de chrome (20) est réglée, l'épaisseur (24) de la couche de chrome (18) étant adaptée à cet effet et/ou le matériau étant enlevé du fond de membrane (4) doté du revêtement de surface sur le côté (10) opposé au revêtement superficiel.

2. Procédé selon la revendication 1, **caractérisé en ce que** la couche de nickel (18) est multicouche.

3. Procédé selon la revendication 2, **caractérisé en ce qu'**une première couche (14) de la couche de nickel (18) est appliquée sur le fond de membrane (4) de façon galvanique avec l'utilisation d'un électrolyte de sulfamate.

4. Procédé selon la revendication 3, **caractérisé en ce qu'**une seconde couche (16) de la couche de nickel (18) est appliquée sur la première couche (14) de la couche de nickel de façon galvanique en utilisant un électrolyte de nickel brillant.

5. Procédé selon au moins l'une quelconque des revendications précédentes, **caractérisé en ce que** la couche de nickel (18) présente une épaisseur (24) de 40 µm à 100 µm.

6. Procédé selon au moins l'une quelconque des revendications précédentes 2 à 5, **caractérisé en ce que** l'épaisseur (28) de la première couche (14) de la couche de nickel (18) représente entre 50 % et 90 % de l'épaisseur (24) de la couche de nickel (18).

7. Procédé selon au moins l'une quelconque des revendications 2 à 6, **caractérisé en ce que** l'épaisseur (30) de la seconde couche (16) de la couche de nickel (18) représente entre 10 % et 50 % de l'épaisseur (24) de la couche de nickel (18).

8. Procédé selon au moins l'une quelconque des revendications précédentes, **caractérisé en ce que** la couche de chrome (20) est appliquée de façon galvanique.

9. Capteur d'ultrasons (32) comprend une membrane (2) pour générer des signaux ultrasonores, la membrane (2) présentant un fond de membrane (4), sur laquelle est appliqué un revêtement superficiel, lequel comporte une couche de chrome (20), une couche de nickel (18) étant disposée entre le fond de membrane (4) et la couche de chrome (20), **caractérisé en ce qu'**une fréquence propre prédéfinie de l'assemblage constitué du fond de membrane (4), de la couche de nickel (18) et de la couche de chrome (20) est réglée selon le procédé selon au moins l'une quelconque des revendications précédentes, l'épaisseur (28) de la première couche (14), appliquée sur le fond de membrane, de la couche de nickel (18) représentant entre 50 et 90 % de l'épaisseur (24) de la couche de nickel (18).
